# EUROPÄISCHE PATENTSCHRIFT

(11) **EP 1 103 322 B1**
(45) Veröffentlichungstag und Bekanntmachung des Hinweises auf die Patenterteilung: **30.03.2005**
(21) Anmeldenummer: 00123615.7
(22) Anmeldetag: 28.10.2000
(51) Int. Cl.: B22D 11/22, B22D 2/00, B22D 11/16

(54) **Verfahren zum Stranggiessen von Brammen, insbesondere von Dünnbrammen, sowie eine Vorrichtung zu dessen Durchführung**
Process for continuous casting slabs, especially thin slabs, and device for carrying out the process
Procédé pour la coulée continue de brames, en particulier de brames minces, et dispositif de mise en oeuvre du procédé

(30) Priorität: 25.11.1999 DE 19956577
(43) Veröffentlichungstag der Anmeldung: 30.05.2001
(73) Patentinhaber: SMS Demag AG, 40237 Düsseldorf (DE)
(72) Erfinder: Streubel, Hans, 40699 Erkrath (DE); Plociennik, Uwe, 40882 Ratingen (DE)
(74) Vertreter: Valentin, Ekkehard, Dipl.-Ing.

(56) Entgegenhaltungen:
- EP-A- 0 110 817
- DE-A- 3 423 475
- PATENT ABSTRACTS OF JAPAN vol. 012, no. 343 (M-741), 14. September 1988 (1988-09-14) & JP 63 104754 A (MITSUBISHI HEAVY IND LTD), 10. Mai 1988 (1988-05-10)
- PATENT ABSTRACTS OF JAPAN vol. 014, no. 058 (M-0930), 2. Februar 1990 (1990-02-02) & JP 01 284470 A (KAWASAKI STEEL CORP), 15. November 1989 (1989-11-15)
- PATENT ABSTRACTS OF JAPAN vol. 007, no. 271 (M-260), 3. Dezember 1983 (1983-12-03) & JP 58 151952 A (KOBE SEIKOSHO KK), 9. September 1983 (1983-09-09)

## Beschreibung

Die Erfindung betrifft ein Verfahren zum Stranggießen von Blöcken, Knüppeln, Brammen, insbesondere von Dünnbrammen, im Abmessungsbereich von etwa 20 bis 150 mm Dicke und etwa 600 bis 3500 mm Breite, mittels einer oszillierbaren, wasserkühlbaren Kokille im Zusammenwirken mit einem Tauchausguss unter Einsatz von Gießpulver zur Bildung von Gießschlacke, wobei die lokalen Arbeitstemperaturen und Wärmestromdichten im für die Oberflächenqualität einer Bramme kritischen Meniskusbereich erfasst und die Messsignale an einem Rechner weitergeleitet werden. Die Erfindung betrifft auch eine Vorrichtung zur Durchführung des Verfahrens.

Verfahren und Vorrichtungen zum Stranggießen, insbesondere von Dünnbrammen, sind bekannt und wurden im Laufe der zurückliegenden Entwicklungsperioden stetig verbessert.

Es ist bspw. bekannt, dass infolge sehr unterschiedlicher Wärmeleitfähigkeiten der am Stranggießen beteiligten unterschiedlichen Medien und der daraus resultierenden Widerstände gegen Wärmeleitung und Wärmeübergänge die Bildung einer im Entstehen begriffenen Strangschale eines Gussstranges und speziell deren Oberflächenbeschaffenheit in relativ weiten Grenzen veränderlich ist. Insbesondere spielt beim Wärmekontakt zwischen Schmelzbad und Kokillenwand die Dicke der flüssigen Schlacke aus geschmolzenem Gießpulver wegen deren spezifisch extrem geringen Leitfähigkeit mit ca. 1 W/K x m eine wesentliche Rolle, weil sie dem Wärmeübergang zwischen Schmelze und Kokillenplatten einen erheblichen Widerstand entgegensetzt. Im Gegensatz zur flüssigen Schlacke besitzt Kupfer eine extrem hohe Wärmeleitfähigkeit mit ca. 360 W/K x m.

Durch die unterschiedlichen Einzelwiderstände der Wärmeleitfähigkeit zwischen Kupfer, Schlacke und Stahl ergeben sich innerhalb der Kokillenplatten unterschiedliche Wärmestromdichten, die einen erheblichen Einfluss auf das Erstarrungsverhalten eines zu gießenden Stranges ausüben.

Der in diesem Zusammenhang veröffentlichte Stand der Technik ist bspw. in den Dokumenten DE 41 17 073 C2, DE 195 29 931 A1 sowie DE 198 10 672 A1 beschrieben.

In DE 41 17 073 C2 werden die Temperaturaufnahmen von vier wassergekühlten Kokillenplatten als integrale Werte jeder einzelnen Platte gemessen und ausgewertet. Es werden keine partiellen Meßwerte über die Kokillenbreite erfasst und prinzipiell auch keine Wassermenge zur Kühlung verändert.

In DE 195 29 931 A1 wird eine Brammenkokille beschrieben, die aus mindestens drei voneinander unabhängigen Kühlkammersegmenten besteht, die im Bereich des Kokillenausgangs gesonderte Anschlüsse zur unabhängigen Zufuhr von Kokillenkühlwasser aufweisen. Mit dieser Anordnung sollen Unsymmetrien der spezifischen Wärmeströme zwischen dem Bereich Tauchausguss und den restlichen Kokillenbereichen erkannt werden und durch Konizitätsverstellung der Schmalseiten der Kokille und Kühlwasserregelung ausgeglichen werden.

Die DE 198 10 672 A1 beschreibt ein Verfahren zum Messen und Regeln von Temperatur und Menge des pro Zeiteinheit wasserkühlbare, insbesondere voneinander unabhängige Kokillenwände aus Kupferplatten durchströmenden Kühlwassers einer Stranggießkokille.

Dabei wird die Kühlwassertemperatur einer Kokillenwand an wenigstens zwei Stellen im Bereich der Ablauföffnungen einer Kupferplatte und dem zugeordneten Wasserkasten gemessen wird und aus den über die Breite der Kupferplatte gemessenen Werten ein Temperaturprofil erstellt wird und in Zeitintervallen gewonnene Temperaturprofile miteinander verglichen werden. Dabei wird die Zulauftemperatur des Kühlwassers gemessen, die Differenz aus Zulauf- und Ablauftemperatur ermittelt und aus der Kühlwassermenge pro Zeiteinheit die partielle integrale Wärmeabfuhr aus einer Kokillenwand bzw. aus einem Kokillenbandbereich ermittelt und partielle Ungleichheiten durch partielle Mengenkorrekturen des Kühlwassers ausglichen. Die flüssigkeitsgekühlte Kokille zur Durchführung des Verfahrens ist so gestaltet, dass im Wasserablaufbereich zwischen einer Kupferplatte und der Kühlwasserablauföffnung des Wasserkastens insbesondere pro Breitseitenplatte mindestens an zwei Stellen Temperaturfühler angeordnet sind und deren Signalleitungen an einen Rechner, bevorzugt mit einem Online-Bildschirm angeschlossen sind.

Der dem Anmeldungsgegenstand am nächsten kommende Stand der Technik dürfte in der Zusammenfassung der Dokumente JP-63 104 745 (D1) bzw. in DE-A-34 23 475 (2) beschrieben sein.
Diese Dokumente betreffen Verfahren zum Stranggießen mit einer Erfassung und Regelung der Temperatur der Kokillenwände. Als Regelungsgröße wird die Kühlintensität bzw. Menge des Kühlmittels vorgeschlagen. In beiden Dokumenten werden Thermoelemente im Badspiegelbereich und darunter angeordnet und die Messsignale werden an einen Rechner weitergeleitet.

Ausgehend vom vorgenannten Stand der Technik liegt der Erfindung die Aufgabe zugrunde, ein Verfahren und eine Vorrichtung zum Stranggießen von Blöcken, Knüppeln, Brammen, insbesondere von Dünnbrammen, anzugeben, welche geeignet sind, lokale Temperaturen und/oder Wärmestromdichten entlang der Höhe von Kokillenwänden und an mehreren Stellen ihrer Breitseitenerstreckung in jeweils unterschiedlichen Tiefen (X₁, X₂) der Kokillenwand im Meniskusbereich zu berechnen. Mittels der Messwerte sollen Betriebsparameter wie Kühlwassermenge, Gießgeschwindigkeit und Gießpulver so gesteuert werden, dass bei einer bevorzugten Arbeitstemperatur der Kokillenwände im Meniskusbereich eine optimale Oberflächen-Ausbildung der Brammen bei möglichst langer Verfügbarkeit der Kokille ermöglicht wird.

Zur Lösung der Aufgabe wird bei einem Verfahren der im Oberbegriff von Anspruch 1 bezeichneten Art mit der Erfindung eine Vorgehensweise entsprechend dem Kennzeichnungsteil von Anspruch 1 vorgeschlagen, wobei die Arbeitstemperaturen entlang der Höhe der Kokillenwände an mehreren Stellen ihrer Breitseitenerstreckung in jeweils unterschiedlichen Tiefen (X₁, X₂), im Meniskusbereich durch Anpassung der hierfür maßgebenden Betriebsparameter wie Kühlwassermenge bzw. Durchlaufgeschwindigkeit des Kühlwassers durch die Kokille, Gießgeschwindigkeit und zu verwendendes Gießpulver, in einem vorgegebenen Temperaturbereich (Δ T) gehalten werden.

Dadurch werden Temperaturverläufe über die Höhe der Kokillenplatten erfasst und durch deren Verlauf werden die Maximaltemperaturen und damit die Lage des Meniskusbereiches der Schmelze in der Kokille erfasst. Mit Kenntnis der optimalen Wärmestromdichte ist es möglich, die Oberflächenqualität von im Strangguss erzeugten Produkten, insbesondere von Dünnbrammen zu verbessern. Eine Ausgestaltung des Verfahrens sieht vor, dass Arbeitstemperaturen der Kokillenplatten durch in jeweils einem Höhenbereich (Yi, i = 1 bis n) über- und unter dem Badspiegel (M) in definierten Abständen angeordnete Thermoelemente fasst werden.

Eine weitere Ausgestaltung des Verfahrens nach der Erfindung sieht vor, dass aus der Temperaturdifferenz wenigstens zweier in annähemd gleichem Höhenbereich (Yi, bspw. y₁, y₂) gelegener Thermoelemente die zugehörige lokale Wärmestromdichte errechnet wird.

Die hierbei gewonnenen Erkenntnisse über den Verlauf der Wärmestromdichte machen es möglich, Abweichungen von einem vorgegebenen Verlauf mit den hierfür vorgesehenen Betriebsparametern online zu korrigieren.

Weiterhin sieht eine Ausgestaltung des erfindungsgemäßen Verfahrens vor, dass durch Ermittlung des Temperatur- bzw. Wärmestromverlaufs über die Höhe einer Kokillenwand mittels Näherungsfunktionen der maximale Temperaturverlauf an der im Kontakt mit der Schmelze befindlichen Wandfläche berechnet wird. Dabei sieht eine weitere Ausgestaltung des Verfahrens vor, dass bei Erfassung einer Wärmestromdichte-Änderung in der Kokillenhöhe (y) infolge zweidimensionaler Wärmeausbreitung im Badspiegelbereich (M) durch Annahme eines Wärmestromdichteverlaufs an einer Kokillenoberfläche und mit Kenntnis der Wärmestromdichte in der Tiefe (x) einer Kokillenwand die Lage des Badspiegels (M) online ermittelt wird.

Und schließlich sieht eine weitere Ausgestaltung des Verfahrens nach der Erfindung vor, dass bei Kenntnis der optimalen Wärmestromdichte oder der maximalen Oberflächentemperatur der Kokille die für eine optimale Brammenoberflächenausbildung bestgeeignete Kokillen-Wärmebelastung durch Einstellen von Kühlwassermenge und/oder von Gießgeschwindigkeit und/oder des Gießpulvers angesteuert wird.

Eine zur Durchführung des Verfahrens vorgesehene Vorrichtung zur Erfassung von lokalen Temperaturen und/oder Wärmestromdichten an einer wassergekühlten Kokille beim Stranggießen von Blöcken, Knüppeln, Brammen, insbesondere von Dünnbrammen, wobei Thermoelemente in den Kokillenwänden im Badspiegelbereich und darunter angeordnet sind, deren Signalleitungen einem Rechner aufgeschaltet sind, besteht erfindungsgemäß darin, dass die Thermoelemente yₘ, yₙ in den Breitseitenwänden der Kokille in einem Bereich über und unter dem Badspiegel (M) sowie in unterschiedlichen Tiefen (X₁, X₂) der Kokillenwand angeordnet sind, und dass die Thermoelemente yₘ, yₙ entlang der Höhe der Kokillenwände an mehreren Stellen ihrer Breitseitenerstreckung in gleichen Abständen von deren Kontaktfläche mit dem schmelzflüssigen Metall in paarweiser Anordnung eingelassen sind, wobei die Recheneinheit, welche nach Maßgabe der ermittelten Temperatur bzw. Wärmestromdichte die Oberflächentemperatur der Kokille im Meniskusbereich (M) errechnet, mit Stellgliedem für die Betriebsparameter Kühlwassemnenge, Gießgeschwindigkeit sowie Gießpulver in Verbindung steht, zur Steuerung einer bevorzugten Arbeitstemperatur der Kokillenwand innerhalb eines vorgegebenen Temperaturbereichs (Δ T).

Die beigefügte Figur 1 zeigt ein Temperaturprofil bzw. einen Wärmestromverlauf über die Höhe (y) einer Kokillenwand sowie in wenigstens zwei Abstandsbereichen (x₁, x₂) der Kokillenwand vom Schmelzbad (M). Der Verlauf der stark ausgezogenen Kurve (y₁, y₃, y₅, y₇, y₉, y₁₁) zeigt ein ausgesprochenes Ternperatumiaximum (Tₘₐₓ) im Bereich eines vorgegebenen Temperaturbereichs (Δ T). Die weiter im inneren der Kokillenwand gelegenen Messpunkte (y₂, y₄, y₆, y₈, y₁₀, y₁₂) zeigen einen ähnlichen Kurvenverlauf mit Temperaturmaximum (Tₘₐₓ) im Meniskusbereich (M). Aus den gemessenen Temperaturprofilen wird das Temperaturprofil der Kokillenoberfläche berechnet.

Die Temperaturkurven können über eine elektronische Messeinrichtung in einem Display online aufgezeichnet und sichtbar gemacht werden. Sie können dazu verwendet werden, die Temperatur im vorgegebenen Temperaturfenster (Δ T) durch selbsttätige Regelung der maßgebenden Betriebsparameter konstant zu halten, um eine optimale Oberflächenausbildung bspw. bei einer Dünnbramme zu erzielen.

## Patentansprüche

1. Verfahren zum Stranggießen von Blöcken, Knüppeln, Brammen, insbesondere von Dünnbrammen, im Abmessungsbereich von etwa 20 bis 150 mm Dicke und etwa 600 bis 3500 mm Breite, mittels einer oszillierbaren, wasserkühlbaren Kokille im Zusammenwirken mit einem Tauchausguss unter Einsatz von Gießpulver zur Bildung von Gießschlacke, wobei die Arbeitstemperaturen und Wärmestromdichten im für die Oberflächenqualität einer Bramme kritischen Meniskusbereich erfasst und die Messsignale an einen Rechner weitergeleitet werden,
**dadurch gekennzeichnet,**
**dass** die lokalen Arbeitstemperaturen entlang der Höhe der Kokillenwände an mehreren Stellen ihrer Breitseitenerstreckung in jeweils unterschiedlichen Tiefen (X₁, X₂) im Meniskusbereich durch Anpassung der hierfür maßgebenden Betriebsparameter wie Kühlwassermenge bzw. Durchlaufgeschwindigkeit des Kühlwasser durch die Kokille, Gießgeschwindigkeit und zu verwendendes Gießpulver, in einem vorgegebenen Temperaturbereich (Δ T) gehalten werden.

2. Verfahren nach Anspruch 1,
**dadurch gekennzeichnet,**
**dass** Arbeitstemperaturen der Kokillenplatten durch in jeweils einem Höhenbereich (Yi) (i = 1 bis n) über- und unter dem Badspiegel (M) in definierten Abständen angeordnete Thermoelemente erfasst werden.

3. Verfahren nach dem der Ansprüche 1 oder 2,
**dadurch gekennzeichnet,**
**dass** aus der Temperaturdifferenz wenigstens zweier in annähernd gleichem Höhenbereich (Yi) gelegener Thermoelemente die zugehörige lokale Wärmestromdichte errechnet wird.

4. Verfahren nach einem oder mehreren der Ansprüche 1 bis 3,
**dadurch gekennzeichnet,**
**dass** durch Ermittlung des Temperatur- bzw. Wärmestromverlaufs über die Höhe einer Kokillenwand mittels Näherungsfunktionen der maximale Temperaturverlauf an der im Kontakt mit der Schmelze befindlichen Wandfläche berechnet wird.

5. Verfahren nach einem oder mehreren der Ansprüche 1 bis 4,
**dadurch gekennzeichnet,**
**dass** bei Erfassung einer Wärmestromdichte-Änderung in der Kokillenhöhe (y) infolge zweidimensionaler Wärmeausbreitung im Badspiegelbereich (M) durch Annahme eines Wärmestromdichteverlaufs an einer Kokillenoberfläche und mit Kenntnis der Wärmestromdichte in der Tiefe (x) einer Kokillenwand die Lage des Badspiegels (M) ermittelt wird.

6. Verfahren nach einem oder mehreren der Ansprüche 1 bis 5,
**dadurch gekennzeichnet,**
**dass** bei Kenntnis der optimalen Wärmestromdichte oder der maximalen Oberflächentemperatur die für eine optimale Brammenoberflächenausbildung bestgeeignete Kokillenbelastung durch Einstellen von Kühlwassermenge und/oder von Gießgeschwindigkeit und/oder des Gießpulvers angesteuert wird.

7. Vorrichtung zur Erfassung von lokalen Temperaturen und/oder Wärmestromdichten an einer wassergekühlten Kokille beim Stranggießen von Blökken, Knüppeln, Brammen, insbesondere von Dünnbrammen, zwecks Durchführung des Verfahrens nach den Ansprüchen 1 bis 6, wobei Thermoelemente in den Kokillenwänden im Badspiegelbereich und darunter angeordnet sind, deren Signalleitungen einem Rechner aufgeschaltet sind,
**dadurch gekennzeichnet,**
**dass** die Thermoelemente (yₘ, yₙ) in den Breitseitenwänden der Kokille in einem Bereich über und unter dem Badspiegel (M) sowie in unterschiedlichen Tiefen (X₁, X₂) der Kokillenwand angeordnet sind, und dass die Thermolemente (yₘ, yₙ) entlang der Höhe der Kokillenwände an mehreren Stellen Ihrer Breitseitenerstreckung in gleichen Abständen von deren Kontaktfläche mit dem schmelzflüssigen Metall in paarweiser Anordnung eingelassen sind, wobei die Recheneinheit, welche nach Maßgabe der ermittelten Temperatur bzw. Wärmestromdichte die Oberflächentemperatur der Kokille im Meniskusbereich (M) errechnet, mit Stellgliedern für die Betriebsparameter Kühlwassermenge, Gießgeschwindigkeit sowie Gießpulver in Verbindung steht, zur Steuerung einer bevorzugten Arbeitstemperatur der Kokillenwand innerhalb eines vorgegebenen Temperaturbereichs (Δ T).

## Claims

1. A method for continuously casting bars, billets or slabs, particularly thin slabs, with a thickness in the range of approximately 20-150 mm and a width in the range of approximately 600-3500 mm by means of an oscillating, water-cooled casting mould in cooperation with a submerged-entry nozzle, wherein casting powder is utilized for the formation of casting slag, and wherein the operating temperatures and the heat flux densities are measured in the meniscus area that is critical for the surface quality of a slab and the measuring signals are forwarded to a computer,
**characterized in**
**that** the local operating temperatures over the height of the casting mould walls are maintained within a predetermined temperature range (ΔT) in the meniscus area at several locations of the wide lateral mould sidewalls and at respectively different depths (X₁, X₂) by adjusting the operating parameters decisive therefor, e.g., the amount or flow rate of the cooling water through the casting mould, the casting speed and the casting powder to be used.

2. The method according to Claim 1,
**characterized in**
**that** operating temperatures of the casting mould plates are measured by thermoelements arranged at a defined spacing and within a height level (Yi) (i = 1 through n) above and underneath the bath level (M), respectively.

3. The method according to Claim 1 or 2,
**characterized in**
**that** the corresponding local heat flux density is calculated from the temperature difference of at least two thermoelements positioned approximately at the same height level (Yi).

4. The method according to at least one of Claims 1-3,
**characterized in**
**that** the maximum temperature course of the wall surface in contact with the molten metal is calculated by determining the temperature course or the heat flux course over the height of a wall of the casting mould with the aid of approximation functions.

5. The method according to at least one of Claims 1-4,
**characterized in**
**that**, when detecting a heat flux density change at the height (y) of the casting mould as a result of two-dimensional heat distribution in the bath level area (M), the position of the bath level (M) is determined by utilizing an assumed heat flux density course at one surface of the casting mould and the known heat flux density at the depth (x) of a casting mould wall.

6. The method according to at least one of Claims 1-5,
**characterized in**
**that**, when the optimal heat flux density or the maximum surface temperature of the casting mould is known, the best suited casting mould load for an optimal slab surface formation is adjusted by controlling the cooling water quantity and/or the casting speed and/or the casting powder.

7. A device for carrying out the method according to Claims 1-6 for measuring local temperatures and/or heat flux densities on a water-cooled casting mould during the continuous casting of bars, billets, slabs, in particular, thin slabs, wherein thermoelements are arranged in the casting mould walls in the area of the bath level, as well as underneath thereof, and wherein the signaling lines of said thermoelements are connected to a computer,
**characterized in**
**that** the thermoelements (yₘ, yₙ) are arranged in the wide lateral sidewalls of the casting mould in an area above and underneath the bath level (M), as well as at different depths (X₁, X₂) of the casting mould wall, and in that the thermoelements (yₘ, yₙ) are embedded over the height of the casting mould wall in a paired arrangement at several locations over the width of the casting mould such that they are spaced apart from the contact surface with the molten metal by approximately the same distance, wherein a computer unit that calculates the surface temperature of the casting mould in the meniscus area (M) based on the measured temperature or heat flux density is connected to actuators for the operating parameters cooling water quantity, casting speed and casting powder in order to adjust a preferred operating temperature of the casting mould wall within a predetermined temperature range (ΔT).

## Revendications

1. Procédé pour la coulée en continu de blocs, billettes, brames, notamment de brames minces, à des dimensions de l'ordre d'environ 20 à 150 mm d'épaisseur et d'environ 600 à 3500 mm de largeur, au moyen d'une lingotière oscillante, refroidissable à l'eau en interaction avec une busette immergée en utilisant une poudre de lingotière pour former du mâchefer, dans lequel les températures de travail et les densités de flux de chaleur sont enregistrés au niveau du ménisque capital pour la qualité des surfaces d'une brame et les signaux de mesure sont transmis à un ordinateur,
**caractérisé en ce que**,
les températures de travail locales le long de la hauteur des parois de la lingotière à plusieurs endroits de leur largeur dans des profondeurs (X₁, X₂) respectives différentes au niveau du ménisque sont maintenues à un niveau de température (ΔT) prédéterminé, en s'adaptant aux paramètres déterminants tels que la quantité d'eau de refroidissement, respectivement la vitesse de passage de l'eau de refroidissement à travers la lingotière, la vitesse de coulée et la poudre de lingotière utilisée.

2. Procédé selon la revendication 1,
**caractérisé en ce que**,
les températures de travail des plaques de la lingotière sont enregistrées par des thermoéléments disposés à des distances définies à un niveau de hauteur respectif (Yi)(i = 1 à n) au dessus ou en dessous du niveau de l'acier dans la lingotière (M).

3. Procédé selon une des revendications 1 ou 2,
**caractérisé en ce que**,
les densités de flux de chaleur locaux sont calculés à partir de la différence de température d'au moins deux thermoéléments disposés à un niveau de hauteur (Yi) approximativement similaire.

4. Procédé selon une ou plusieurs des revendications 1 à 3,
**caractérisé en ce que**,
le profil de température maximal sur les surfaces de paroi se trouvant en contact avec le métal en fusion est calculé en déterminant le profil de température, respectivement le profil de densité de flux de chaleur sur la hauteur d'une paroi de la lingotière au moyen de fonctions d'approximation.

5. Procédé selon une ou plusieurs des revendications 1 à 4,
**caractérisé en ce que**,
le niveau de l'acier dans la lingotière (M) est calculé en déterminant une modification de la densité du flux de chaleur dans la hauteur de la lingotière (y) à la suite d'une propagation de chaleur en deux dimensions au niveau du ménisque (M),en prenant en compte un profil de densité de flux de chaleur sur une surface de la lingotière et en ayant connaissance de la densité de flux de chaleur dans la profondeur (x) d'une paroi de la lingotière.

6. Procédé selon une ou plusieurs des revendications 1 à 5,
**caractérisé en ce que**,
la charge de lingotière la plus adéquate pour obtenir une configuration optimale de la surface des brames est commandée en réglant la quantité d'eau de refroidissement et/ou la vitesse de coulée et/ou la poudre de lingotière, en ayant connaissance de la densité de flux de chaleur optimale ou de la température de surface maximale.

7. Dispositif d'enregistrement des températures locales et/ou des densités de flux de chaleur sur une lingotière refroidie à l'eau lors de la coulée en continu de blocs, billettes, brames, notamment de brames minces, en mettant en oeuvre le procédé selon les revendications 1 à 6, dans lequel des thermoéléments sont disposés dans les parois de la lingotière au niveau du ménisque et en dessous, dont les câbles de signalisation sont branchés à un ordinateur,
**caractérisé en ce que**,
les thermoéléments (yₘ, yₙ) sont disposés dans les parois de la largeur de la lingotière à un niveau au dessus et en dessous du niveau de l'acier dans la lingotière (M) ainsi qu'à des profondeurs différentes (X₁, X₂) de la paroi de la lingotière et **en ce que** les thermoéléments (yₘ, yₙ) sont agencés par paires le long de la hauteur des parois de la lingotière à plusieurs endroits de sa largeur, à des distances similaires de leurs zones de contact avec le métal liquide en fusion, moyennant quoi l'unité d'ordinateur, laquelle, après avoir déterminé la température, respectivement la densité de flux de chaleur, calcule la température des surfaces de la lingotière au niveau du ménisque (M), est en liaison avec des actionneurs des paramètres de fonctionnement comme la quantité d'eau de refroidissement, la vitesse de coulée ainsi que la poudre de lingotière, afin de commander une température de travail préférée de la paroi de la lingotière à l'intérieur d'un niveau de température (ΔT) prédéterminé.
